# EUROPÄISCHE PATENTSCHRIFT

(11) **EP 0 151 952 B1**
(45) Veröffentlichungstag und Bekanntmachung des Hinweises auf die Patenterteilung: **29.03.1989**
(21) Anmeldenummer: 85100435.8
(22) Anmeldetag: 17.01.1985
(51) Int. Cl.: F02F 3/12, F02B 77/02, C04B 37/02

(54) **Wärmedämmender Kolben für Verbrennungskraftmaschinen**
Insulated piston for internal combustion engines
Piston isolant pour moteurs à combustion interne

(30) Priorität: 07.02.1984 DE 3404121
(43) Veröffentlichungstag der Anmeldung: 21.08.1985
(73) Patentinhaber: MAN Technologie Aktiengesellschaft, 80974 München (DE)
(72) Erfinder: Zeilinger, Hans. Dr.-Ing., D-8031 Puchheim-Bahnhof (DE); Erben, Edwin. Dipl.-Ing., D-8000 München 50 (DE)

(56) Entgegenhaltungen:
- EP-A- 0 066 022
- EP-A- 0 079 151
- EP-A- 0 083 834
- EP-A- 0 111 989
- DE-A- 2 749 227
- DE-C- 869 570
- FR-A- 902 440
- US-A- 2 455 457
- US-A- 4 055 451
- US-A- 4 075 364
- US-A- 4 404 262
- PATENT ABSTRACTS OF JAPAN, Band 7, Nr. 92, 16. April 1983, Seite (M-208) (1237); & JP-A-58-15742 (NIPPON KOKAN), 29-01-1983
- MOTORTECHNISCHE ZEITSCHRIFT, Band 44, Nr. 6, Juni 1983, Schwäbisch Gmünd; P. WALZER et al. "Hochtemperaturkeramik für Verbrennungskraftmaschinen", Seiten 225-229
- JOURNAL OF THE AMERICAN CERAMIC SOCIETY, Band 66, Nr. 7, Juli 1983, Columbus, Ohio, USA; K. SUGANUMA et al. "New method for solid-state bonding between ceramics and metals", Seiten C117, C118

## Beschreibung

Die Erfindung betrifft ein Verfahren zur Herstellung eines mit einem metall-keramischen Hitzeschild versehenen Kolbens einer Brennkraftmaschine.

Zur Herstellung kolbenbodenseitig thermisch durch einen Hitzeschild isolierter Brennkraftmaschinenkolben sind aus der Literatur eine Reihe von Vorschlägen bekannt, die jedoch alle aus verschiedensten Gründen nicht zu befriedigen vermögen, weil sich die Verbindungsqualität zwischen Hitzeschild und Kolbenkörper als zu schlecht und den hohen thermischen sowie dynamischen Belastungen im Motorenbetrieb als nicht gewachsen erwies.

So ist es beispielsweise aus der "Motortechnischen Zeitschrift MTZ 44 (1983) 6, Seite 228, linke und mittlere Spalte" bekannt, einen Kolben für Dieselmotoren nach der dortigen Kompositbauweise herzustellen, wobei der später die Brennraummulde bedeckende keramische Hitzeschild zunächst als dünne Schale vorgefertigt und diese Schale dann mit dem metallischen Kolbenwerkstoff umgossen wird. Dabei ergibt sich zwischen der reinkeramischen Schale und dem Kolbenkörper lediglich ein rein formschlüssiger Verbund.

Aus der US-PS-4404262 ist die Herstellung eines Kolbens mit keramischem Kolbenboden bekannt. Letzterer ist durch eine keramische Scheibe gebildet, die vorgefertigt wird, und zwar in der Weise, daß die später dem Bremsraum zugewandte Stirnfläche nahezu vollständig glatt, d. h. nicht porös ist, ferner in diesem Bereich die höchste Dichte des Keramikmaterials gegeben ist und diese Dichte zur anderen Stirnseite hin abnimmt, gleichzeitig die Porösität größer wird. Diese vorgefertigte Keramikplatte wird dann in eine Form gegeben, in die dann von oben her geschmolzenes Metall, insbesondere Aluminium, eingebracht und durch einen Stempel die Form des Kolbengrundkörpers ausgeformt wird. Das flüssige Metall dringt dabei auch unter dem Druck des Stempels in die poröse Kontaktzone der keramischen Scheibe ein, so daß nach Erkalten des Metallwerkstoffes eine gewisse Verzahnung desselben mit den Poren der Keramikscheibe gegeben ist.

Des weiteren ist aus der DE-PS 869 570 jedoch auch schon ein Kolben für Brennkraftmaschinen bekannt, der entweder einstückig, ganz aus einer Mischung von Metallpulver und keramischem Pulver, dessen Anteil von unten gegen den Kolbenboden hin von 0 bis 100 % zunimmt, gesintert ist, oder zweiteilig hergestellt ist. Im letzteren Fall wird das Kolbenunterteil aus Metallpulver gesintert, während das Kolbenoberteil aus einer Mischung von Metallpulver und keramischem Pulver ebenfalls durch Sintern hergestellt wird, wobei der Anteil des keramischen Pulvers zum Kolbenboden hin von 0 bis 100 % zunimmt. Das Kolbenoberteil weist mithin in seinem mit dem Kolbenunterteil zu verbindenden Bereich eine rein metallische Schicht und am Kolbenboden eine rein keramische Grenzschicht auf. Das Kolbenoberteil und Kolbenunterteil werden dann entweder durch Sintern oder Schweißen miteinander verbunden.

Des weiteren ist aus der EP-0 066 022 A 1 ein keramischer Einsatzkörper als Hitzeschild, z. B. für einen Brennkraftmaschinenkolben bekannt, der ausschließlich aus PSZ (partial stabilized zirkonoxide) hergestellt und dann gegebenenfalls mit einer metallischen Zwischenschicht in einen bereits vorgefertigten, für Aufnahme vorbereiteten Grundkörper eingebracht wird. Ohne das Vorsehen dieser metallischen Zwischenschicht würden die gleichen Nachteile wie bei dem eingangs diskutierten, aus der "MTZ 44 (1983) 6, Seite 228" bekannten Kompositkolben auftreten. Aber auch das Vorsehen einer metallischen Zwischenschicht kann in diesem Fall nicht befriedigen. Der Charakter einer solchen Zwischenschicht ist in dieser Schrift lediglich in Seite 5, Zeilen 29 bis 34, kurz angedeutet. Demnach soll auf dem rein keramischen PSZ-Einsatzkörper an der Verbindungsoberfläche eine metallische Schicht aufgespritzt werden durch "metal spraying". Danach wird der so beschichtete PSZ-Einsatzkörper in den Kolbengrundkörper eingesetzt und mit seiner metallischen Oberfläche mit dem Material des Kolbengrundkörpers in Kontakt gebracht. Dann wird die Verbindungsstelle erwärmt, so daß eine intermetallische Verbindung zustande kommt.

Bei einer weiteren, aus der EP-0 083 834 A 1 bekannten Herstellungsart für einen Schichtkörper wird ein vorgefertigter Keramikkörper ebenfalls erst nachher mit einer metallischen Schicht versehen, wobei dieses Material in pastöser Form aufgebracht und dann unter Wärmezufuhr in entsprechender Atmosphäre mit dem Keramikkörper verbunden wird. Dieser so vorbeschichtete Keramikkörper wird über eine Lotmaterialschicht mit einem metallischen Körper verbunden.

Schließlich ist aus der FR-A-992 440 ein Verfahren zur Herstellung eines mit einem metallkeramischen Hitzeschildes versehenen Kolbens einer Brennkraftmaschine bekannt, bei dem zunächst der dünne, seiner äußeren Gestalt nach der Form des Kolbenbodens bzw. der kolbenbodenseitigen Brennraummulde angeglichene Hitzeschild aus wenigstens einer Schicht rein keramischen Materials und wenigstens einer Schicht metallischen bzw. metallkeramischen Materials durch Pressen und Erhitzen dieser Schichtmaterialien hergestellt wird.

Dieser so erhaltene Hitzeschild wird mit seiner metallischen Seite einem vorgefertigten Kolbenkörper zugewandt, mit letzteren zum Beispiel durch Anschweißen oder Anlöten verbunden.

Es ist nach alledem deshalb Aufgabe der Erfindung, ein Verfahren für die Herstellung eines Kolbens für Brennkraftmaschinen anzugeben, bei dem der Boden des Kolbens bzw. in dessen Brennraummulde ein wärmeisolierender Hitzeschild so angebracht wird, daß dieser selbst und dessen Verbindung mit dem Kolbenkörper im Motorenbetrieb auch höchsten thermomechanischen Wechselbeanspruchungen standhält.

Diese Aufgabe ist erfindungsgemäß dadurch gelöst, daß
a) zunächst der Hitzeschild mit den Schichten aus besagten Materialien durch heißisostatisches Pressen derselben hergestellt wird, und dann
b) an der metallischen bzw. metallkeramischen Schicht des vorgefertigten Hitzeschildes in einer Gußform der Kolbenkörper angegossen wird und sich dabei das geschmolzene

Kolbenkörpermaterial mit dem Material der metallischen bzw. metallkeramischen Schicht des Hitzeschildes intermetallisch verbindet.

Es sei an dieser Stelle darauf hingewiesen, daß das Herstellen eines metallbeschichteten Keramikkörpers als solches durch Heißpressen aus der US-PS 4 055 451 bekannt ist.

Durch das erfindungsgemäße Angießen des Kolbenkörpers an den Hitzeschild ist lediglich eine Gußform notwendig, in der sich das geschmolzene Kolbenkörpermaterial mit dem metallischen bzw. metallkeramischen Material des Hitzeschildes innig intermetallisch verbindet.

Es ergibt sich somit eine bisher nicht bekannte äußerst hohe Verbindungsqualität zwischen Hitzeschild und Kolbenwerkstoff.

Der dünne Hitzeschild ist als flächenhaft ausgebildeter Körper zu verstehen, dessen Längen- und Breitenabmessungen um ein Vielfaches größer sind als seine Dickenabmessung. Es wird für dessen keramische Schichtkomponente vorzugsweise keramisches Material mit einem Leitfähigkeitswertλ von < 2 bis 3 W/m° K verwendet, um eine hervorragende Wärmedämmung zu erzielen. Diese Werte werden beispielsweise durch Verwendung folgender - bekannter - keramischer Stoffe erfüllt, wie Zr Si 0₄, Aluminiumtitanat, Siliziumnitrid, das unter der Bezeichnung "Mullit" bekannte synthetische AI-Si-Mischoxid der Formel 3 A1₂0₃.2Si0₂, sowie teilmodifiziertes Zr0₂, das als PSZ (partial stabilized zirkonoxide) bekannt ist und Ca0 und/oder Mg0 als Stabilisatoren aufweist.

Die metallische Komponente des metallkeramischen Stoffes des wärmeisolierenden Hitzeschildes besteht aus bzw. enthält vorzugsweise Eisen oder Eisenlegierungen, während als Kolbenwerkstoff AI-Gußlegierungen mit Vorteil anwendbar sind. Als solches kommt Silumin in Frage, aber es können auch andere AI-Gußlegierungen verwendet werden, beispielsweise eutektische AI-Si-Legierungen mit 11 bis 13 % Si und kleineren Zusätzen von Cu, Ni und Mg oder übereutektische AI-Si-Legierungen mit etwa 17 bis 25 % Si und kleineren Zusätzen von Cu, Ni und Mg oder Aluminium-Kupferlegierungen wie AI Cu 4 mit Ni- und Mg-Zusätzen

Bei einer bevorzugten Verwendung von Eisen bzw. Eisenlegierungen als metallische bzw. metallkeramische Komponente der heißisostatisch verpreßten Schichten des Hitzeschildes und einer AI-Gußlegierung als Kolbenwerkstoff bilden sich dann beim Aufgießen des geschmolzenen Kolbenmetalls auf den Preßkörper, analog dem AI-Fin-Verfahren (US-Patentschrift 2 455 457) intermetallische Fe-AI-Verbindungen, welche eine besonders feste mechanische Verbindung zwischen Kolbenmetall und wärmeisolierendem Hitzeschild gewährleisten. Aber auch unter Verwendung anderer Kolbenmetalle und metallkeramischer Stoffe lassen sich Bindefestigkeiten zwischen Kolben und Hitzeschild erzielen, welche den bisher erzielten Bindefestigkeiten in jedem Falle überlegen sind.

Das heißisostatische Verpressen des porösen Schichtkörpers (Hitzeschild) erfolgt im allgemeinen bei Temperaturen von etwa 1000 bis 1450, vorzugsweise von etwa 1200 bis 1350 und insbesondere bei 1300°C. Die dabei anzuwendenden Drücke liegen gewöhnlich im Bereich von etwa 1000 bis 1500, vorzugsweise im Bereich von etwa 1200 bis 1300 bar.

Die Erfindung sei nunmehr durch die nachfolgenden Beispiele näher erläutert:

### Beispiel 1:

Ein Brennraummuldeneinsatz aus Zr0₂ wurde innseitig mit einem passenden Dorn versehen. Danach wurde außenseitig mittels einer Molybdänkapsel Carbonyleisenpulver aufgebracht. Die so präparierte und gekapselte Probe wurde dann in eine heißisostatische Presse eingesetzt. Das HIPEN selbst erfolgte bei Temperaturen zwischen 1200 und 1300°C, bei Drücken zwischen 1000 und 1500 bar, die Preßzeit betrug 1 - 2 Stunden. Die so hergestellte Verbundbrennraummulde wurde in Silumin eingegossen und zeigte sehr gute Haftfestigkeit, wobei diese Verbindungsfestigkeit der Festigkeit des Kolbenwerkstoffes entspricht.

### Beispiel 2:

Ein vorgeformter Brennraummuldeneinsatz aus Zr0₂ wurde innseitig mit einem passenden Dorn versehen. Außenseitig wurde mittels einer Molybdänkapsel ein Gemisch aus Carbonyleisenpulver und Zr0₂-Pulver, bei einem Carbonyleisenpulvergehalt von 10 - 90-%, aufgebracht. Nach Einsetzen in die heißisostatische Presse erfolgte das Pressen wie in Beispiel 1. Auch diese Verbundbrennraummulde wurde in Silumin eingegossen und zeigte sehr gute Verbindfestigkeit, die der Festigkeit des Kolbenwerkstoffes gleichkommt.

## Patentansprüche

1. Verfahren zur Herstellung eines mit einem metall-keramischen Hitzeschild versehenen Kolbens einer Brennkraftmaschine, bei dem zunächst der dünne, seiner äußeren Gestalt nach der Form des Kolbenbodens bzw. der kolbenbodenseitigen Brennraummulde angeglichene Hitzeschild aus wenigstens einer Schicht rein keramischen Materials und wenigstens einer Schicht metallischen bzw. metallkeramischen Materials durch Pressen und Erhitzen dieser Schichtmaterialien hergestellt wird und dann dieser Hitzeschild mit dem Kolben vereinigt wird,
dadurch gekennzeichnet, daß
a) zunächst der Hitzeschild mit den Schichten aus besagten Materialien durch heißisostatisches Pressen derselben hergestellt wird, und dann
b) an der metallischen bzw. metallkeramischen Schicht des vorgefertigten Hitzeschildes in einer Gußform der Kolbenkörper angegossen wird und sich dabei das geschmolzene Kolbenkörpermaterial mit dem Material der metallischen bzw. metallkeramischen Schicht des Hitzeschildes intermetallisch verbindet.

2. Verfahren nach Anspruch 1, dadurch gekennzeichnet, daß das heißisostatische Pressen zur Herstellung des Hitzeschildes bei einem Druck von etwa 1000 bis 1500 bar und einer Temperatur von etwa 1000 bis 1450° C durchgeführt wird.

3. Verfahren nach Anspruch 1 oder 2, dadurch gekennzeichnet, daß der dünne Hitzeschild aus keramischem Schicht-Material mit einer Wärmeleitfähigkeit von etwa 2 bis 3 W/m° K wie PSZ (partial stabilized zirconoxide), einem Al-Si-Mischoxid der Formel 3A1₂0₃-2 Si0₂, Zr Si 0₄, Aluminiumtitanat oder Siliziumnitrid und metallischem Schicht- bzw. Komponenten-Material aus Eisen- bzw. Eisenlegierungen hergestellt wird.

4. Verfahren nach Anspruch 1, dadurch gekennzeichnet, daß an den vorgefertigten Hitzeschild der Kolbenkörper durch eine Materialschmelze aus AI-Gußlegierungen wie AI Si 12 Cu Mg Ni, AI Si 18 Cu Mg Ni, AI Si 25 Cu Mg Ni oder AI Cu 4Ni Mg angegossen wird.

## Claims

1. A method of producing a piston - provided with a metal-ceramic heat shield - of an internal combustion engine, in which the thin heat shield adapted in its external shaping to the shape of the piston base or the combustion chamber hollow on the side of the piston base is first produced from at least one layer of purely ceramic material and at least one layer of metallic or metal-ceramic material by pressing and heating the said layer materials and the said heat shield is then joined to the piston, characterized in that
a) the heat shield is first produced with the layers of the said materials by hot-isostatic pressing thereof, and
b) the piston body is then integrally cast on the metallic or metal-ceramic layer of the previously produced heat shield in a casting mould and the molten piston body material is joined intermetallically to the material of the metallic or metal-ceramic layer of the heat shield.

2. A method according to Claim 1, characterized in that the hot-isostatic pressing is performed in order to produce the heat shield at a pressure of approximately 1000 to 1500 bar and a temperature of approximately 1000 to 1450° C.

3. A method according to Claim 1 or 2, characterized in that the thin heat shield is produced from ceramic laminated material with a thermal conductivity of approximately 2 to 3 W/m° K such as PSZ (partial stabilized zircon [sic - zirconium] oxide), an Al-Si mixed oxide of the formula 3 A1₂0₃ x 2 Si0₂, Zr Si 0₄, aluminium titanate or silicon nitride and metallic layer or component material of iron or iron alloys.

4. A method according to Claim 1, characterized in that the piston body is integrally cast onto the previously produced heat shield by a material melt of AI casting alloys such as AI Si 12 Cu Mg Ni, Al Si 18 Cu Mg Ni, Al Si 25 Cu Mg Ni or AI Cu 4 Ni Mg.

## Revendications

1. Procédé pour réaliser un piston d'un moteur à combustion interne muni d'un bouclier thermique métal-céramique, procédé dans lequel, le bouclier thermique mince dont la forme externe est ajustée à la forme du fond du piston, ou bien à la forme de la cavité de chambre de combustion côté fond du piston, est réalisé a partir d'au moins une couche d'un matériau purement céramique et d'au moins une couche d'un matériau métallique ou bien métallo-céramique par pressage et chauffage de ces matériaux stratifiés, et ce bouclier thermique est ensuite réuni au piston, procédé caractérisé en ce que:
a) le bouclier thermique est tout d'abord réalisé avec les couches du matériau précité, par pressage isostatique à chaud de ces couches,
b) ensuite, le corps du piston est moulé, dans un moule de coulée, sur la couche métallique ou bien métallo-céramique du bouclier thermique ainsi préfabriqué, et le matériau fondu du corps de piston se lie alors de façon inter-métallique au matériau de la couche métallique ou bien métallo-céramique du bouclier thermique.

2. Procédé selon la revendication 1, caractérisé en ce que le pressage isostatique à chaud pour la réalisation du bouclier thermique est effectué à une pression d'environ 1000 à 1500 bars, et à une température d'environ 1000 à 1450° C.

3. Procédé selon la revendication 1 ou 2, caractérisé en ce que le bouclier thermique mince est réalisé à partir d'un matériau stratifié en céramique avec une conductibilité thermique d'environ 2 à 3 W/m° K, tel que du PSZ (oxyde de zirconium partiellement stabilisé), d'un oxyde mixte d'aluminium et de silicium de formule 3A!₂0₃ - 2 Si0₂, de Zr Si 0₄, de titanate d'aluminium, ou de nitrure de silicium, tandis que le matériau de la couche ou de la composante métallique, est réalisé à partir de fer ou bien d'alliages de fer.

4. Procédé selon la revendication 1, caractérisé en ce que le corps de piston est moulé par coulée sur le bouclier thermique préfabriqué en utilisant un matériau fondu en alliages de fonderie d'aluminium, tels que AI Si 12 Cu Mg Ni, AI Si 18 Cu Mg Ni, AI Si 25 Cu Mg Ni, ou bien AI Cu 4 Ni Mg.
